# FASCICULE DE BREVET EUROPEEN

(11) **EP 0 407 275 B1**
(45) Date de publication et mention de la délivrance du brevet: **14.12.1994**
(21) Numéro de dépôt: 90401879.3
(22) Date de dépôt: 29.06.1990
(51) Int. Cl.: C21D 8/00

(54) **Procédé de fabrication de pièces à hautes caractéristiques mécaniques à partir d'acier non traité**
Verfahren zum Herstellen von Werkstücken mit hervorragenden mechanischen Eigenschaften aus nichtbehandeltem Stahl
Method of making workpieces, with excellent mechanical properties, from non-treated steel

(30) Priorité: 07.07.1989 FR 8909189
(43) Date de publication de la demande: 09.01.1991
(73) Titulaire: Gautier, Jacques, F-78300 Poissy (FR)
(72) Inventeur: Gautier, Jacques, F-78300 Poissy (FR)
(74) Mandataire: Casalonga, Axel

(56) Documents cités:
- FR-A- 1 543 101
- FR-A- 2 359 901
- FR-A- 2 391 789
- FR-A- 2 448 573
- US-A- 3 240 634

## Description

La présente invention se rapporte à un procédé de fabrication de pièces à fonction élastique à hautes caractéristiques mécaniques à partir d'acier à ressorts non traité, comprenant une succession d'opérations de traitement thermique et de formage.

Les procédés classiques de fabrication de pièces en acier traité à partir d'acier non traité en barres, en bandes ou en couronnes, par exemple de ressorts, de barres stabilisatrices, d'attaches élastiques de rails de chemin de fer, comprennent un grand nombre d'opérations.

A titre d'exemple, on va donner ci-après les différentes opérations successives d'un procédé classique de fabrication de ressorts :
- dévidage des couronnes, dressage, écroutage et rectification,
- chauffage d'austénitisation dans un four à atmosphère,
- formage à chaud,
- trempe à l'huile,
- revenu dans un four,
- refroidissement,
- blocage,
- refroidissement à la température ambiante,
- grenaillage de précontrainte,
- revenu après grenaillage,
- protection (peinture ou plastification),
- cuisson ou réticulation,
- refroidissement à la température ambiante,
- contrôle.

Ce procédé classique comprend en particulier un grand nombre de phases de variation de température dont chacune implique des dépenses d'énergie considérables et des installations coûteuses. Le formage à chaud et la trempe à l'huile sont par ailleurs des opérations qui ont lieu dans des conditions de travail et de sécurité difficiles. Enfin la trempe à l'huile est une opération génératrice de pollution par le dégagement de fumées et de vapeurs nocives et par le lavage auxquels les pièces doivent être soumises à la suite de la trempe à l'huile.

Le procédé suivant la demande de brevet français n° 2 391 789 remédie déjà partiellement aux inconvénients énumérés ci-dessus. Ce procédé destiné notamment à la fabrication d'attaches de rails comprend les étapes suivantes :
- formage ou préformage à froid des pièces,
- chauffage d'austénitisation des pièces, de préférence dans un bain à lit fluidisé ou par induction,
- trempe des pièces dans un bain à lit fluidisé,
- revenu des pièces de préférence dans un bain à lit fluidisé,
- grenaillage,
- éventuellement formage final à froid des pièces,
- protection.

Toutefois, ce procédé connu présente encore un certain nombre d'inconvénients. En particulier, il implique deux opérations de montée en température (chauffage d'austénitisation avant trempe, revenu après trempe). Par ailleurs, du fait que les pièces subissent un formage ou au moins un préformage à froid, avant tout chauffage, il est impossible d'effectuer ce chauffage sur du matériau continu, par exemple en bande.

La présente invention a pour objet un procédé de fabrication de pièces à fonction élastique en acier à ressorts traité permettant de réaliser à moindre coût des pièces de qualité équivalente voire supérieure à celle obtenue par les procédés usuels.

Le procédé conforme à l'invention de fabrication de pièces à fonction élastique à partir d'acier à ressort non traité comprend dans l'ordre les opérations successives suivantes :
- austénitisation totale par chauffage de l'acier à une température supérieure au point de transformation (austénitisation) pendant un temps suffisant,
- trempe isotherme dans un bain à lit fluidisé, immédiatement à la suite du chauffage d'austénitisation, pour transformer la structure austénitique de l'acier en structure bainitique totale,
- formage mécanique des pièces sous leur forme définitive en utilisant l'énergie thermique résiduelle des pièces.

Contrairement à un préjugé selon lequel seul un formage après chauffage d'austénitisation et trempe martensitique permettait d'obtenir des pièces à hautes caractéristiques, il s'est avéré de façon surprenante que les pièces obtenues par formage à tiède après trempe isotherme (structure bainitique) présentaient des caractéristiques mécaniques et géométriques (notamment tenue en fatigue, corrosion sous tension, précision, tolérances plus étroites) nettement améliorées.

Dans le cadre de l'invention, le chauffage d'austénitisation peut se faire avantageusement en bain à lit fluidisé ou par induction, sur des produits continus (bandes, couronnes) ou sur des flans ou des lopins. Il est également possible, dans le cadre de l'invention, de procéder à un préformage à froid, avant chauffage d'austénitisation, pour donner aux pièces une forme différente de leur forme définitive, auquel cas le formage à tiède effectué après chauffage d'austénitisation et trempe isotherme est destiné surtout à conférer aux pièces une géométrie plus précise et des caractéristiques mécaniques plus élevées (traitement thermomécanique à tiède tel que blocage dans le cas de ressorts).

Enfin, à la suite du formage à tiède, il est possible de procéder, dans le cadre de l'invention, sans nouvelle montée en température des pièces, à un grenaillage de précontrainte à tiède et à une protection à tiède (peinture avec cuisson, plastification), en bénéficiant de la chaleur résiduelle des pièces.

Les nombreux avantages du procédé conforme à l'invention peuvent être classés comme suit :

### ECONOMIE D'ENERGIE

Le procédé classique de formage à chaud avant trempe nécessite un chauffage des pièces dans leur totalité à une température nettement supérieure au point de transformation pour tenir compte du refroidissement que les pièces subissent pendant l'opération de formage à chaud et pendant les transferts.

Dans le procédé conforme à l'invention, du fait que l'opération de trempe (qui donne à l'acier une structure bainitique) fait immédiatement suite à l'opération de chauffe d'austénitisation, les pertes de chaleur sont très faibles et la température de chauffage plus basse, puisqu'elle sert uniquement à réaliser la trempe.

Suivant le procédé conforme à l'invention, il n'est d'ailleurs nécessaire que de chauffer, donc de traiter la partie travaillante du métal, ce qui constitue un gain supplémentaire d'énergie.

Il est à noter que dans ce cas, la partie non traitée du métal joue un rôle complémentaire pour la trempe et la suite des opérations, par diffusion de chaleur.

Le choix du chauffage par induction ou en lit fluidisé permet de réaliser les échanges thermiques dans des espaces réduits, ce qui diminue sensiblement les pertes de l'installation en fonctionnement et les temps de démarrage et d'arrêt de l'installation, donc les pertes qui en découlent. Le remplacement de la trempe à l'huile par une trempe en lit fluidisé supprime la nécessité d'aspirer des fumées d'huile et celles de laver et de sécher les pièces. En plus de l'énergie que consomment ces opérations, on économise suivant l'invention le complément de chauffage nécessaire pour compenser les pertes dues aux opérations de la trempe à l'huile et du lavage.

Le remplacement des deux opérations de trempe et de revenu des procédés usuels par la trempe isotherme permet d'autres importantes économies d'énergie. Ainsi, l'énergie pour amener la pièce à la température de revenu est supprimée. Le temps de maintien à la température de trempe isotherme représente moins de la moitié du temps de maintien à la température de revenu suivant les procédés usuels. La plus grande partie de l'énergie induite lors de l'austénitisation est restitué dans le bain fluidisé de trempe isotherme, ce qui permet de réutiliser cette énergie par exemple pour le chauffage des bâtiments.

Au sortir de la trempe isotherme, les pièces à structure bainitique sont à une températures supérieure au point de martensite, soit à une température de l'ordre de 280-350°C selon les nuances d'acier, et l'énergie résiduelle qu'elles contiennent peut être utilisée au fur et à mesure des opérations suivantes effectuées à tiède (formage, blocage, précontrainte, grenaillage, protection).

Le procédé conforme à l'invention permet ainsi de récupérer la majeure partie de l'énergie apportée lors de l'austénitisation.

### AMELIORATION DE LA QUALITE DU PRODUIT

Le formage à tiède confère aux pièces une meilleure précision et augmente les caractéristiques mécaniques du produit fini en favorisant notablement le blocage des dislocations induites au cours du formage, en raison notamment de l'augmentation de la mobilité des atomes de carbone liée à la température. Le chauffage rapide suivi de la trempe isotherme supprime tout risque de décarburation.

Les opérations successives du procédé conforme à l'invention sont effectuées dans un ordre précis permettant de bénéficier au maximum de l'énergie emmagasinée dans la matière. Le choix de la température pour chaque opération vise à optimiser les effets bénéfiques notamment sur un plan métallurgique pour le grenaillage de précontrainte et la préconformation (ou blocage), et sur le plan électrochimique pour la protection anticorrosion. En effet, contrairement aux procédés usuels, le procédé conforme à l'invention ne nécessite pas la formation d'une couche dite d'accrochage obtenue généralement par combinaison chimique (phosphatation) avec le métal à protéger, la formation de cette couche d'accrochage entraînant une diminution des caractéristiques mécaniques superficielles des pièces.

### ECONOMIE DE MATIERES

La suppression de l'opération de trempe à l'huile et son remplacement par une trempe en bain à lit fluidisé économisent la consommation de produits pétroliers comme l'huile de trempe et les produits et l'eau de lavage. Dans la mesure où le procédé conforme à l'invention procure des pièces de meilleure qualité, il permet de réduire la quantité de matière nécessaire à une même fonction. D'un autre côté, il est possible d'utiliser, suivant l'invention, des aciers moins alliés pour obtenir des pièces ayant des caractéristiques comparables.

La possibilité d'utiliser le métal brut de laminage et en couronnes entraîne une réduction importante des pertes de matière et du prix de la matière première.

### ECONOMIE DE SURFACE ET D'INVESTISSEMENT

Le procédé conforme à l'invention réduit le nombre des opérations notamment de montée en température et les temps de maintien en température. Les installations nécessaires pour la mise en oeuvre du procédé sont donc de dimensions réduites.

A titre d'exemple, les investissements et la surface nécessaire pour une installation utilisant le procédé conforme à l'invention, compararativement à une installation classique pour produire des ressorts de suspension de véhicules automobiles, sont divisés par un facteur d'environ cinq.

### AMELIORATION DE DE FLEXIBILITE DE L'INSTALLATION

Le procédé conforme à l'invention permet de réduire considérablement les encours de fabrication. Ainsi, pour une production de 600 ressorts de suspension à l'heure, l'encours n'est que de 40 ressorts pour le procédé conforme à l'invention, alors qu'il est de 1200 dans le procédé classique. Quelques minutes suffisent pour vider de ses pièces l'installation pour la mise en oeuvre du procédé conforme à l'invention.

### AMELIORATION DES CONDITIONS DE TRAVAIL ET DE SECURITE

Grâce à la suppression de la trempe à l'huile et grâce au formage à tiède, le procédé conforme à l'invention supprime toutes les fumées et vapeurs nocives et rend le travail beaucoup moins pénible.

La propreté des installations pour la mise en oeuvre du procédé conforme à l'invention et leurs dimensions réduites procurent une qualité d'ambiance de travail et une productivité de loin supérieures à celles du procédé classique.

### DIMINUTION DE LA POLLUTION

Le procédé conforme à l'invention supprime tous les rejets (fumées, vapeurs, produits de lavage, etc.) du procédé usuel de formage à chaud et de trempe à l'huile.

On va décrire ci-après la succession des opérations, avec indication des températures et des temps nécessaires, pour un procédé classique de fabrication de ressorts et, à titre de comparaison, un exemple du procédé conforme à l'invention pour la fabrication de ressorts de caractéristiques comparables destinés aux suspensions de véhicules automobiles.

### PROCEDE CLASSIQUE

| ACIER 60 S CS | | |
|---|---|---|
| Suite des opérations | Température | Temps |
| 1 - dévidage coils | | |
| 2 - dressage coupe | | |
| 3 - écroutage rectification | | |
| 4 - chauffage dans four à atmosphère | 950° | 15' |
| 5 - formage à chaud | supérieur 800° | |
| 6 - trempe à l'huile (refroidissement) | 50° | |
| 7 - revenu dans four | 450° | 60' |
| 8 - refroidissement | 250° | |
| 9 - blocage ou précontrainte ou préconformation | 250° | |
| 10 - refroidissement à température ambiante | env. 20° | |
| 11 - grenaillage de précontrainte | | |
| 12 - revenu après grenaillage environ | 220° | |
| 13 - peinture protection | | |
| 14 - cuisson peinture | env. 200° | |
| 15 - refroidissement à température ambiante | env. 20° | |
| 16 - contrôle repérage | | |

### PROCEDE CONFORME A L'INVENTION

| ACIER 55 C3 ou 50 CV4 | | |
|---|---|---|
| Suite des opérations | Température | Temps |
| 1 - dévidage couronnes | | |
| 2 - chauffage (induction ou lit fluidisé | env. 850° | 15' |
| 3 - trempe isotherme (refroidissement) | env. 320° | 15' |
| 4 - formage à tiède | 300° | |
| 5 - blocage précontrainte à tiède et contrôle | 280° | |
| 6 - grenaillage de précontrainte | 260° | |
| 7 - protection (peinture, plastification) | 220° | |

## Revendications

1. Procédé de fabrication de pièces à fonction élastique à partir d'acier à ressorts non traité, comprenant dans l'ordre, les étapes suivantes :
- un chauffage d'austénitisation à une température et pendant un temps suffisant pour conférer à l'acier une structure austénitique totale;
- une trempe isotherme en bain à lit fluidisé à une température et pendant un temps déterminé pour transformer la structure austénitique de l'acier en structure bainitique totale ; et
- une fois la structure bainitique totale de l'acier obtenue, un formage mécanique pour amener l'acier sous la forme définitive des pièces, en utilisant l'énergie thermique résiduelle des pièces.

2. Procédé suivant la revendication 1, caractérisé par le fait qu'il comprend, préalablement au chauffage d'austénitisation, un préformage à froid de l'acier pour donner aux pièces a ressort une forme différente de la forme définitive.

3. Procédé suivant la revendication 1 ou 2, caractérisé par le fait que le chauffage d'austénitisation est effectué en bain à lit fluidisé.

4. Procédé suivant la revendication 1 ou 2, caractérisé par le fait que le chauffage d'austénitisation est effectué par induction.

5. Procédé suivant l'une quelconque des revendications précédentes, caractérisé par le fait qu'il comprend, en outre, un blocage de précontrainte effectué à la suite du formage mécanique, en utilisant l'énergie thermique résiduelle des pièces.

6. Procédé suivant l'une quelconque des revendications 1 à 4, caractérisé par le fait qu'il comprend en outre un grenaillage de précontrainte effectué sur les pièces à la suite du formage, en utilisant l'énergie thermique résiduelle des pièces.

7. Procédé suivant la revendication 5, caractérisé par le fait qu'il comprend en outre un grenaillage de précontrainte effectué sur les pièces à la suite du blocage de précontrainte, en utilisant l'énergie thermique résiduelle des pièces.

8. Procédé suivant l'une quelconque des revendications 1 à 4, caractérisé par le fait qu'il comprend en outre une opération de protection (peinture, plastification) des pièces effectuée à la suite du formage, en utilisant l'énergie thermique résiduelle des pièces.

9. Procédé suivant la revendication 5, caractérisé par le fait qu'il comprend en outre une opération de protection (peinture, plastification) des pièces effectuée à la suite du blocage de précontrainte, en utilisant l'énergie thermique résiduelle des pièces.

10. Procédé suivant la revendication 6, caractérisé par le fait qu'il comprend en outre une opération de protection (peinture, plastification) des pièces effectuée à la suite du grenaillage de précontrainte, en utilisant l'énergie thermique résiduelle des pièces.

## Claims

1. Production method for work pieces having an elastic function, from non-treated spring steel, comprising the following steps in the stated order:
- Heating up to a determined temperature and during a sufficient period of time for effecting austenitization in order to impart a total austenite structure to the steel;
- isothermal hardening in a fluidized bed at a determined temperature and during a determined period of time, in order to completely transform the austenite structure of the steel into a total bainite structure; and
- as soon as the total bainite structure is achieved, a mechanical shaping, in order to form the steel into the definitive shape of the work piece, utilizing the residual thermal energy of the work pieces.

2. Method in accordance with claim 1, characterized in that it comprises, prior to heating for austenitization, a cold pre-shaping of the steel, in order to give a shape to the spring parts, which differs from the final shape.

3. Method in accordance with claims 1 or 2, characterized in that the heating for austenitization is carried out in a fluidized bed.

4. Method in accordance with claim 1 or 2, characterized in that the heating for austenitization is carried out by means of induction.

5. Method in accordance with anyone of the above claims, characterized in that it comprises furthermore a prestress inhibition which is carried out following the mechanical shaping, utilizing the residual thermal energy of the work pieces.

6. Method in accordance with anyone of the claims 1 through 4, characterized in that it comprises furthermore a process of prestress shot-peening carried out on the work pieces following the shaping process, utilizing the residual thermal energy of the work pieces.

7. Method in accordance with claim 5, characterized in that it comprises furthermore a process of prestress shot-peening carried out on the work pieces following a prestress inhibition, utilizing the residual thermal energy of the work pieces.

8. Method in accordance with anyone of the claims 1 through 4, characterized in that it comprises furthermore an operation (painting, plastic coating) for the protection of the work pieces, carried out following the shaping, utilizing the residual thermal energy of the work pieces.

9. Method in accordance with claim 5, characterized in that it comprises furthermore an operation (painting, plastic coating) for the protection of the work pieces, carried out following the prestress inhibition, utilizing the residual thermal energy of the work pieces.

10. Method in accordance with claim 6, characterized in that it comprises furthermore an operation (painting, plastic coating) for the protection of the work pieces, carried out following the prestress shot-peening, utilizing the residual thermal energy of the work pieces.

## Patentansprüche

1. Herstellungsverfahren für Werkstücke mit elastischer Funktion aus nichtbehandeltem Federstahl, bestehend aus den nachstehenden Schritten in der angeführten Reihenfolge:
- Erwärmung auf eine bestimmte Temperatur und während einer hinreichenden Zeitspanne zur Austenitisierung, um dem Stahl eine totale Austenitstruktur zu geben;
- isothermes Härten in einem Wirbelschichtbad bei einer bestimmten Temperatur und während einer bestimmten Zeit, um die Austenitstruktur des Stahls vollkommen in eine Bainitstruktur umzuwandeln; und
- sobald die vollkommene Bainitstruktur erreicht ist, eine mechanische Formgebung, um den Stahl in die definitive Form des Werkstücks unter Benutzung der thermischen Restenergie der Werkstücke zu überführen.

2. Verfahren gemäß Anspruch 1, dadurch gekennzeichnet, daß es, noch vor der Erwärmung zur Austenitisierung, eine Kalt-Vorverformung des Stahls beinhaltet, um den Federteilen eine Form zu geben, die sich von der endgültigen Form unterscheidet.

3. Verfahren gemäß Anspruch 1 oder 2, dadurch gekennzeichnet, daß die Erwärmung zur Austenitisierung im Wirbelschichtbad durchgeführt wird.

4. Verfahren gemäß Anspruch 1 oder 2, dadurch gekennzeichnet, daß die Erwärmung zur Austenitisierung durch Induktion bewirkt wird.

5. Verfahren gemäß einem beliebigen der vorstehenden Ansprüche, dadurch gekennzeichnet, daß es ferner eine Hemmung der mechanischen Vorspannung umfaßt, die im Anschluß an die mechanische Formgebung unter Benutzung der thermischen Restenergie der Werkstücke durchgeführt wird.

6. Verfahren gemäß einem beliebigen der Ansprüche 1 bis 4, dadurch gekennzeichnet, daß es ferner ein Kugelstrahlen zur mechanischen Vorspannung umfaßt, das an den Werkstücken im Anschluß an die Formgebung unter Benutzung der thermischen Restenergie der Werkstücke ausgeführt wird.

7. Verfahren gemäß Anspruch 5, dadurch gekennzeichnet, daß es ferner ein Kugelstrahlen zur mechanischen Vorspannung umfaßt, das an den Werkstücken nach der Hemmung der mechanischen Vorspannung unter Benutzung der thermischen Restenergie der Werkstücke ausgeführt wird.

8. Verfahren gemäß einem beliebigen der Ansprüche 1 bis 4, dadurch gekennzeichnet, daß es ferner einen Arbeitsgang (Anstrich, Kunststoffbeschichtung) zum Schutz der Werkstücke umfaßt, der im Anschluß an die Formgebung unter Benutzung der thermischen Restenergie der Werkstücke ausgeführt wird.

9. Verfahren gemäß Anspruch 5, dadurch gekennzeichnet, daß es ferner einen Arbeitsgang (Anstrich, Kunststoffbeschichtung) zum Schutz der Werkstücke umfaßt, der im Anschluß an die Hemmung der mechanischen Vorspannung unter Benutzung der thermischen Restenergie der Werkstücke ausgeführt wird.

10. Verfahren gemäß Anspruch 6, dadurch gekennzeichnet, daß es ferner einen Arbeitsgang (Anstrich, Kunststoffbeschichtung) zum Schutz der Werkstücke umfaßt, der im Anschluß an das Kugelstrahlen zur mechanischen Vorspannung unter Benutzung der thermischen Restenergie der Werkstücke ausgeführt wird.
